# EUROPÄISCHE PATENTSCHRIFT

(11) **EP 0 030 649 B1**
(45) Veröffentlichungstag und Bekanntmachung des Hinweises auf die Patenterteilung: **13.06.1984**
(21) Anmeldenummer: 80107289.3
(22) Anmeldetag: 22.11.1980
(51) Int. Cl.: B21D 51/44

(54) **Verfahren zum Herstellen von Deckeln aus Blech für Behälter, insb. Dosen**
Process for the production of lids made of sheet metal for containers, especially cans
Procédé pour la fabrication de couvercles en tôle pour récipients, notamment des boîtes

(30) Priorität: 13.12.1979 DE 2950214
(43) Veröffentlichungstag der Anmeldung: 24.06.1981
(73) Patentinhaber: Schmalbach-Lubeca AG, 38112 Braunschweig (DE)
(72) Erfinder: Supik, Helmuth, D-3203 Sarstedt (DE); Schlinsog, Hans-Jürgen, D-3302 Cremlingen 1-Weddel (DE)

## Beschreibung

Die Erfindung betrifft ein Verfahren zum Herstellen von Deckeln aus Blech für Behälter, insb. Dosen, bei dem aus einem tafel- oder bandförmigen Blech Deckelrohlinge ausgestanzt, mit einem Ausgießbereich, vorzugsweise in Form von mehreren dicht beieinanderliegenden ausgestanzten Öffnungen, versehen, ausgeformt und mit einer eine Korrosion verhindernden Schutzschicht versehen werden, worauf zum hermetischen Verschließen des Öffnungsbereiches ein flexibler Verschlußstreifen auf die Deckeloberfläche durch Kleben oder Heißsiegeln aufgebracht wird.

Deckel der dem Verfahren zugrundeliegenden Gattung sind beispielsweise aus der US-A-3292828 oder der DE-A1-2519 709 bekannt. Es kommen aber auch Deckel in Frage, bei denen nur eine einzige Entnahme- und/oder Belüftungsöffnung in den Deckel eingestanzt wird.

Bei der Herstellung besagter Deckel gibt die beim Stanzen der Löcher entstehende Gratkante zu erheblichen Schwierigkeiten Anlaß, vor allem auch deshalb, weil die Kante zu Verletzungen oder Undichtigkeiten führt bzw. im Zusammenwirken mit dem Füllgut korrodiert und ein Unbrauchbarwerden des Füllgutes bewirken kann. Man hat daher z. B. bei Stahlblechdeckeln auf die Seite des Deckelbleches, auf der die Stanzgrate liegen, eine entsprechend dicke Lackschicht aufgetragen, in die der Stanzgrat eingebettet ist. Eine hinreichend zuverlässige Einbettung des Stanzgrates zur Verhinderung von Korrosion ist jedoch nur bei genauer ständiger Überwachung möglich. Das Verfahren ist daher aufwendig. Bei Deckeln aus Stahl- oder Eisenblech, die verzinnt oder verchromt werden sollen, ist eine zuverlässige und kostengünstige Verhinderung von Korrosionserscheinungen im Bereich des Stanzgrates bisher praktisch noch nicht gelungen. Entsprechende Probleme können auch bei anderen Blechen, z. B. Alu-Blechen, auftreten.

Es ist Aufgabe der Erfindung, hier Abhilfe zu schaffen und das eingangs näher bezeichnete Verfahren so weiterzubilden, daß ohne Beeinträchtigung der bisherigen Herstellungsweise von solchen Deckeln zuverlässig erreicht werden kann, daß Stanzgrate keinen Anlaß zu Störungen, Schwierigkeiten oder zum Unbrauchbarwerden des Füllgutes geben können.

Diese Aufgabe wird dadurch gelöst, daß nach dem Einstanzen eines den Ausgießbereich bestimmenden Lochmusters dieses durch ein elektrochemisches Reinigungsbad geführt wird, dessen Stromstärke auf einen zur Abtragung des Stanzgrates unter gleichzeitiger Abschrägung oder Abrundung der Kanten der Öffnungen auf beiden Oberflächenseiten des Bleches ausreichenden Wert gehalten wird und daß das Blech anschließend eine Zinn- oder Chromschicht erhält.

Die Abtragung des Stanzgrates verhindert zuverlässig die Entstehung von Korrosion im Bereich der Öffnungsränder. Die Abrundung der Öffnungsränder, insb. auf der dem Stanzgrat gegenüberliegenden Seite, erleichtert das zuverlässige und hermetische Aufbringen des flexiblen Verschlußstreifens und verhindert, daß bei aufgebrachten Verschlußstreifen und äußerster Belastung der Öffnungsrand in das Material des Verschlußstreifens einschneidet und so den Verschlußstreifen im unerwünschten Umfange schwächt.

Durch die DE-B-1765890 ist zwar ein Verfahren zum Elysieren, insbesondere zum Entgraten von Werkstücken bekannt. Das hier beschriebene und im speziellen auf das Entgraten von Ölrohren bei Brennstoffmaschinen zugeschnittene Verfahren und die dazugehörige Anlage ergeben jedoch weder einen direkten Hinweis noch eine indirekte Anregung für die technische Lehre im Sinne der vorliegenden Erfindung.

In vorteilhafter Weiterbildung der Erfindung wird von einem verchromten Blechcoil ausgegangen und nach dem elektrochemischen Reinigen und Entgraten sowie Abschrägen oder Abrunden werden nur die Stanzkanten nachverzinnt oder nachverchromt. Hierdurch ist in besonders rationeller Weise ein kontinuierlicher Herstellungsprozeß im Rahmen der Massenfabrikation gewährleistet.

Die Erfindung wird nachfolgend anhand schematischer Zeichnungen an Ausführungsbeispielen näher erläutert.

Es zeigen :
Figur 1 einen typischen Deckel, der nach dem Verfahren gemäß der Erfindung hergestellt werden kann.
Figur 2 in vergrößertem Maßstab und im Schnitt entlang der Schnittlinie A-A der Fig. 1 ein einzelnes Loch nach der Stanzung.
Figur 3 in ähnlicher Darstellung wie Fig. 2 das Loch oder die Stanzöffnung nach der Entgratung und
Figur 4 eine Draufschicht auf ein bandförmiges Stahlblech, das durch schematisch angedeutete Verfahrensstufen des neuen Verfahrens läuft.

Der in Fig. 1 in Draufsicht gezeigte Deckel 1 weist im Deckelspiegel 5 eine Gruppe von eng beieinanderliegenden und ein Lochmuster bildenden Öffnungen 2 und im Abstand von diesen zwei weitere Öffnungen 3 auf. Die Öffnungen des Lochmusters 2 bilden den Ausgießbereich, während die Öffnungen 3 zur Belüftung des Behälterinneren während des Ausgießens des Behälterinhaltes dienen.

Der Deckel weist in üblicher Weise einen Deckelrand 6 auf, der beispielsweise durch Falzen mit dem Rand eines Behälterrumpfes verbunden werden kann.

Zur hermetischen Abdichtung sowohl des Ausgießbereiches als auch der Belüftungsöffnung dient ein nur gestrichelt angedeutetes bandförmiges Aufreißelement 4 aus flexiblem Material, das durch Kleben oder Heißsiegeln hermetisch abdichtend mit der Oberfläche des Deckelspiegels 5 verbunden und durch wenigstens teilweises Hochreißen so weit von dem Deckelspiegel gelöst werden kann, daß die vorgestanzten Öffnungen freiliegen. Statt aus mehreren Öffnungen kann das Lochmuster auch aus nur einer einzigen Entnahme- oder Ausgießöffnung und/oder Belüftungsöffnung bestehen.

Die Deckel werden aus tafel- oder bandförmigem Blech hergestellt. Die Deckelrohlinge können zunächst aus dem Blech ausgestanzt und dann mit dem Lochmuster versehen und weiterbehandelt werden. Bevorzugt wird jedoch das Lochmuster sowohl für den Ausgießbereich als auch für die Belüftungsöffnungen in das tafel-oder bandförmige Material so verteilt eingestanzt, daß in einer späteren Verfahrensstufe aus dem so vorbereiteten Material die Deckelrohlinge oder Zwischenprodukte in quer verlaufenden Bandstreifen ausgestanzt werden können.

Das Ausgangsmaterial ist Alublech, insb. aber Eisenblech oder Stahlblech von für die Herstellung von Deckeln geeigneten und üblichen Qualitäten.

Die Öffnungen werden durch Stanzen von der einen Oberseite des Bleches her erzeugt. Wie Fig. 2 im größeren Maßstab zeigt, entsteht an der Eindringseite des Stanzwerkzeuges eine relativ scharfe Kante 12 und an der Austrittsseite der Öffnung 11 ein Stanzgrat 13, der erheblich über die Unterseite des Bleches vorspringt. Bei der Aufbringung einer Schutzschicht auf das Blech wird zwar der Stanzgrat ebenfalls von der Schutzschicht bedeckt. Durch die Scharfkantigkeit des Grates ist aber eine ausreichend dicke Ausbildung der Schutzschicht in diesem Bereich nicht möglich, so daß stets die Gefahr besteht, daß im Zusammenwirken mit dem Füllgut des verschlossenen Behälters punktförmig freiliegende oder freigelegte Bereiche des Eisen- oder Stahlbleches mit einer fortschreitend sich ausbreitenden Korrosion beginnen, die den Geschmack oder die Farbe des Füllgutes verändert oder das Füllgut ungenießbar macht. Mit dem neuen Verfahren wird bezweckt und erreicht, daß die Öffnungsränder 22 und 23 des Bleches 20 entgratet werden. Hierbei wird nicht nur der Grat 13 nach Figur 2 entfernt, sondern in diesem Bereich und in der Eintrittskante 22 der Öffnung 21 die Kante selbst abgeschrägt oder abgerundet, so daß sich ein glatter flächenmäßiger Übergang von den Oberseiten des Bleches 2 zur Umfangswand der Öffnung 21 ergibt.

Der bevorzugte Weg zur Herstellung des Deckels nach Fig. 1 mit Öffnungskanten 22 und 23 nach Fig. 3 besteht darin, daß das z. B. von einem Coil abgewickelte Blechband 30 sich entsprechend dem Pfeil 31 in Figur 4 von links nach rechts bewegt. Das Rohblech oder Schwarzblech wird zunächst mit dem für den Ausgießbereich und die Belüftung zuständigen Öffnungsmustern 33 durch Stanzen versehen. Dies erfolgt in der durch Pfeil angedeuteten Stanzstation 32. Die gestrichelten Kreise 36 deuten lediglich die Stanzkante an, entlang der zu einem späteren Zeitpunkt die Blechrohlinge für die Deckel aus dem Blechband 30 herausgestanzt werden. Nach dem Einstanzen der Löcher läuft das Blechband 30 durch eine Station 34, in der das Blech auf elektrochemischem Wege gereinigt wird. Die Einstellung des elektrochemischen Bades ist im Zusammenhang mit der Verweilzeit derart, daß gleichzeitig durch den elektrischen Strom auf analytischem Wege der Grat 13 ebenso wie die scharfen Kantenbereiche der Kanten der Löcher abgetragen werden, um eine Kantenausbildung entsprechend den Kanten 22, 23 der Fig. 3 zu erreichen.

Nach Verlassen der Reinigungsstation 34 gelangt das Blech durch eine Beschichtungsstation 35. In dieser wird bevorzugt das Blech verzinnt oder verchromt. Das so behandelte Blech gelangt dann in eine Trennstation 37, in der entweder die einzelnen Blechronden 36 aus dem Blech ausgestanzt oder quer verlaufende Blechstreifen mit einer Reihe von Blechronden abgetrennt werden, die dann einzeln weiter voneinander getrennt und behandelt werden.

Der erfindungsgemäße Verfahrensablauf wird im folgenden anhand konkreter Versuchsbeispiele näher erläutert :

### Beispiel 1

a) Geöltes Feinstblech in Form von Coils wird vom Walzwerk bezogen.
b) Aus dem ebenen Blech werden, vorzugsweise mit einem Mehrfachwerkzeug, die Ausgießöffnungen, beispielsweise in Form von Lochmustern, ausgestanzt.
c) Das Blech wird - ggf. nach einer Vorentfettung in einem alkalischen Tauchbad und anschließender Bürstung zur mechanischen Entfernung von dem Blech anhaftenden festen Schmutzpartikeln - elektrolytisch entfettet, wobei vorzugsweise das an sich bekannte Mittelleiterverfahren angewandt wird.

Die Entgratung gemäß der Erfindung erfolgt durch erhöhten Stromangriff an den Stanzkanten.

Der Parameter der Stromstärke ist abhängig von der Größe des zu entfernenden Stanzgrates, welcher mechanisch abgetastet wird und dessen Werte in eine elektronische Stromregelung eingegeben sind.

d) Das Blech wird abgespült, gebeizt, nochmals gespült und gebürstet.

e) Das Blech wird verchromt oder verzinnt. Hierbei werden die Stanzkanten vollständig mit überzogen.

f) Das Blech wird mit einem Schutzlack, vorzugsweise im Walzlackierverfahren, lackiert, wobei die Stanzkanten durch Kapillarwirkung mit abgedeckt werden.

g) Durch Formstanzen wird das Deckelprofil erzeugt, gleichzeitig die einzelnen Deckel aus dem Blech ausgestanzt oder quer zum Coil verlaufende Blechstreifen mit einer Reihe von Deckelronden abgetrennt und danach die einzelnen Deckel ausgestanzt.

### Beispiel 2

a) Verchromtes Feinstblech in Form von Coils wird vom Walzwerk bezogen.
b) Aus dem ebenen Blech werden, vorzugsweise mit einem Mehrfachwerkzeug, die Ausgießöffnungen, beispielsweise in Form von Lochmustern, ausgestanzt.
c) Die Entgratung der Stanzkanten erfolgt analog c) gemäß dem Beispiel 1, wobei die Vorentfettung und die anschliessende Bürstung entfallen.
d) Das Blech wird zur Abdeckung der Stanzkanten nachverchromt.
e) Vorgang analog f) gemäß Beispiel 1.
f) Vorgang analog g) gemäß Beispiel 1.

### Beispiel 3

a) Aluminiumblech in Form von Coils wird vom Walzwerk bezogen.
b) Schritt analog b) gemäß Beispiel 2.
c) Schritt analog c) gemäß Beispiel 1.
d) Das Blech wird zur Abdeckung der Schnittkanten passiviert.
e) Vorgang analog f) gemäß Beispiel 1.
f) Vorgang analog g) gemäß Beispiel 1.

## Patentansprüche

1. Verfahren zum Herstellen von Deckeln aus Blech für Behälter, insbesondere Dosen, bei dem aus einem tafel- oder bandförmigen Blech (30) Deckelrohlinge (36) ausgestanzt, mit einem Ausgießbereich, vorzugsweise in Form von mehreren eng beieinanderliegenden ausgestanzten Öffnungen (2, 3), versehen, ausgeformt und mit einer eine Korrosion verhindernden Schutzschicht versehen werden, worauf zum hermetischen Verschluß des Öffnungsbereiches ein flexibler Verschlußstreifen (4) auf die Deckelfläche (5) durch Kleben oder Heißsiegeln aufgebracht wird, dadurch gekennzeichnet, daß nach dem Einstanzen eines den Öffnungsbereich bestimmenden Lochmusters (2, 3) in das Blech (30) dieses durch ein elektrochemisches Reinigungsbad geführt wird, dessen Stromstärke auf einen zur Abtragung des Stanzgrates (13) unter gleichzeitiger Abschrägung oder Abrundung der Kanten (22, 23) der Öffnungen (2, 3) auf beiden Oberflächenseiten des Bleches (10) ausreichenden Wert gehalten wird und daß das Blech (30) anschließend eine Zinn- oder Chromschicht erhält.

2. Verfahren nach Anspruch 1, dadurch gekennzeichnet, daß von einem verchromten Blechcoil ausgegangen wird und nach dem elektrochemischen Reinigen und Entgraten sowie Abschrägen oder Abrunden nur die Stanzkanten nachverzinnt oder nachverchromt werden.

## Claims

1. Process for the manufacture of ends of sheet metal for containers, especially cans, consisting of stamping of end sheels (36) from plate or coil sheet metal (30), such ends having a pouring portion, preferably in the form of several openings arranged closely together (2, 3), and being formed and provided with a corrosion-proofing protective layer, and a flexible closing strip (4) for hermetically sealing of the opening portion, being applied to the end surface (5) by cementing or heat-sealing, characterized by the sheet metal (30), after punching of a hole pattern (2, 3) which defines the opening portion in the same, being passed through an electrochemical cleaning bath, the current of which is held at a value adequate to remove the burr (13) and simultaneously to taper or round off the edges (22, 23) of the openings (2, 3) on both surfaces of the sheet metal (10), and the sheet metal (30) being subsequently provided with a tin or chromium layer.

2. Process in accordance with claim 1, characterized by using chromium-plated coil sheet metal as basic material and, after electrochemical cleaning and de-burring as well as tapering or rounding off of the burrs, only the punching edges being post-tinned or post-chromium-plated.

## Revendications

1. Procédé pour fabriquer des couvercles en tôle pour récipients, en particulier pour boîtes de conserve, selon lequel on découpe à l'emporte- pièce, dans une tôle en forme de plaque ou de bande, des ébauches de couvercle dans lesquelles on réalise une zone verseuse, de préférence sous la forme de plusieurs ouvertures étroitement rapprochées et produites par poinçonnage et que l'on pourvoit d'une couche de protection anticorrosion, après quoi, pour fermer hermétiquement la région des ouvertures, on fixe une bande de fermeture flexible sur la face externe du couvercle par collage ou thermoscellage, caractérisé en ce qu'après le découpage par poinçonnage d'une série de trous (2, 3) déterminant la région des ouvertures dans la tôle (30), celle-ci est déplacée à travers un bain de nettoyage électrochimique, dont l'intensité du courant est maintenue à une valeur suffisante pour éliminer les bavures de poinçonnage (13) en biseautant ou en arrondissant simultanément les arêtes (22, 23) bordant les ouvertures (2, 3) sur les deux faces de la tôle (10) et en ce que la tôle (30) est ensuite pourvue d'une couche d'étain ou de chrome.

2. Procédé selon la revendication 1, caractérisé en ce qu'on part d'une bobine de tôle chromée et, après le nettoyage électrochimique et l'ébavurage, ainsi qu'après le biseautage ou l'arrondissement, seules les arêtes de poinçonnage subissent un post-étamage ou un post-chromage.
